# EUROPÄISCHE PATENTSCHRIFT

(11) **EP 0 739 753 B1**
(45) Veröffentlichungstag und Bekanntmachung des Hinweises auf die Patenterteilung: **20.05.1998**
(21) Anmeldenummer: 96106255.1
(22) Anmeldetag: 20.04.1996
(51) Int. Cl.: B41N 3/00

(54) **Verfahren zur Herstellung einer Oberflächenstruktur, vorzugsweise für einen Druckmaschinenzylinder**
Surface structure production, especially for impression cylinders
Procédé de production d'une surface texturée sur les cylindres d'impression en particulier pour des cylindres d'impression

(30) Priorität: 26.04.1995 DE 19515394
(43) Veröffentlichungstag der Anmeldung: 30.10.1996
(73) Patentinhaber: MAN Roland Druckmaschinen AG, 63075 Offenbach (DE)
(72) Erfinder: Sondergeld, Werner, Dr., 63067 Offenbach/Main (DE)
(74) Vertreter: Stahl, Dietmar

(56) Entgegenhaltungen:
- DE-A- 2 030 013
- DE-A- 2 820 549
- DE-A- 4 031 860

## Beschreibung

Die Erfindung betrifft ein Verfahren zur Herstellung einer Oberflächenstruktur, vorzugsweise für einen Druckmaschinenzylinder nach dem Oberbegriff des Hauptanspruches.

Zur galvanischen Erzeugung von Oberflächenstrukturen ist es beispielsweise aus der DE-OS 2 030 013 bekannt, eine Ätzmaske, z.B. aus Fotolack, zum Ätzen vom Chrom oder Molybdän zu verwenden.

Aus der DE 2 820 549 A1 ist ein Verfahren zur Herstellung einer metallischen Bogenführungsfolie bekannt, nach dem die Trägerfolie einer einseitigen Strahlbehandlung mit einem metallischen Strahlmittel unterworfen wird und anschließend die gestrahlte Oberfläche galvanisch vernickelt wird.

Weiterhin ist aus der DE 4 031 860 C2 ein Verfahren zur Herstellung einer Oberflächenstruktur für Druckwerkszylinder in Offsetdruckmaschinen bekannt. Danach wird auf einen mit einer Hartchromschicht beschichteten Druckwerkszylinder eine nach ihrer Belichtung alkalibeständige Schicht (Fotolack) aufgebracht, die durch einen Rasterfilm mit einer UV-Lichtquelle bestrahlt wird. Die nicht bestrahlten Teile der Schicht werden mit einem Lösungsmittelentwickler entfernt, die freigelegten Teile der Beschichtung werden geätzt, wobei nach dem Ätzen die restlichen Bereiche der Schicht entfernt werden.

Nachteilig bei letzterem Verfahren ist es, daß die verfahrensgemäß hergestellte Oberflächenstruktur relativ geringe Reibungskräfte zwischen der Beschichtung und einem auf dem Druckzylinder geführten Bedruckstoff gestattet.

Aufgabe der Erfindung ist es ein Verfahren zu entwickeln, das es gestattet auf der Hartchrombeschichtung eines Druckmaschinenzylinders oder einer Folie bzw. eines Aufzuges oder einer bedruckstofführenden Walze eine Oberflächenstruktur herzustellen, die relativ hohe Reibungskräfte an den Kontaktstellen von Bedruckstoff und der Beschichtung des jeweiligen Zylinders gestattet. Damit sollen Doubliererscheinungen spürbar reduziert werden und die Bedruckstofführung soll verbessert werden.

Erfindungsgemäß wird dies dadurch gelöst, daß ausgehend von einer galvanisch erzeugten, vorzugsweise auf Maß- und Formgenauigkeit geschliffenen Hartchrombeschichtung auf einem Druckmaschinenzylinder, einer Folie oder einer Walze die Oberflächenstruktur in zwei Verfahrensstufen in Folge hergestellt wird.

In der ersten Verfahrensstufe wird eine Oberflächenteilstruktur durch einen Werkstoffabtrag als Punktraster mit annähernd gleichmäßiger Zufallsverteilung in der Hartchrombeschichtung erzeugt. Ausgehend von einer vorzugsweise ebenen (geschliffenen) Hartchromschicht wird durch Abtragen der Chromschicht die Strukturerhebungen (Aufwölbungen) und Strukturtäler aufweisende Oberflächenteilstruktur herausgearbeitet. In der zweiten Verfahrensstufe wird aus der Oberflächenteilstruktur durch einen zweiten, das Punktraster einschließenden Werkstoffabtrag die endgültige Oberflächenstruktur erzeugt. Der Werkstoffabtrag kann dabei in der ersten als auch der zweiten Verfahrensstufe auf thermischem, mechanischem oder elektrochemischem Weg erfolgen. Dabei können die Bearbeitungsarten untereinander kombiniert werden ; bevorzugte Bedingung ist jedoch, daß mindestens in einer Verfahrensstufe der Werkstoffabtrag elektrochemisch erfolgt. Damit werden die im Chrom vorhandenen Mikrorisse zur Erhöhung der Rauheit aufgeweitet (vergrößert). Durch das zweistufige Bearbeitungsverfahren entsteht eine Oberflächenstruktur mit unwesentlich unterschiedlich hohen Tragelementen mit einer bevorzugten Rauhigkeit von R_{z} 10 bis 100 µm. Vorzugsweise durch den in der zweiten Verfahrensstufe durchgeführten Werkstoffabtrag erfolgt eine Vergrößerung der in der Hartchrombeschichtung an sich vorhandenen Mikrorisse. Diese Mikrorisse werden besonders vergrößert, wenn die zweite Verfahrensstufe auf elektrochemischem Weg durchgeführt wird. Insbesondere in der zweiten Verfahrensstufe wird ein unregelmäßiges Netzwerk von Spalten und Furchen sowie wulstartigen Aufwölbungen (Tragelemente) erzielt. Die Aufwölbungen liegen abhängig vom Punktraster und der Verteilung als einzelne Aufwölbungen und/oder als mehrere zusammenhängende (verkettete) Aufwölbungen innerhalb der Oberflächenstruktur vor. Durch die zweistufig hergestellte Oberflächenstruktur werden die Reibungsverhältnisse zwischen Bedruckstoff und der Oberflächenstruktur der Hartchrombeschichtung in Folge größerer Rauhigkeitswerte erhöht. Die den Bedruckstoff tragenden Aufwölbungen weisen dabei auf den vorzugsweise plateauförmigen Tragflächen eine erhöhte Rauhigkeit als in den Strukturtälern auf. Durch den Werkstoffabtrag in der zweiten Verfahrensstufe werden die Traganteile innerhalb der Oberflächenstruktur, bezogen auf die erste Verfahrensstufe nur wenig verändert. Es wird lediglich die Oberflächenrauhigkeit wie beschrieben erhöht. Der Bedruckstoff wird somit sicherer auf der Oberflächenstruktur z.B. eines Druckmaschinenzylinders oder einer Walze geführt. Die größeren Reibungskräfte bewirken eine exaktere Bogenführung und reduzieren spürbar mögliche Doubliererscheinungen. Das unregelmäßige Netzwerk von Spalten, Furchen und Aufwölbungen sowie die unwesentlich unterschiedlich hohen Tragflächen nehmen in geringem Maße Druckfarbe vom Bedruckstoff an, die jedoch zum überwiegenden Teil an den Bedruckstoff zurückgespaltet wird. Des weiteren läßt sich bei Bedarf die verfahrensgemäß hergestellte Oberflächenstruktur sehr gut reinigen. Dies deshalb, weil in das Netzwerk von aufgeweiteten Spalten, Furchen, Rissen das Reinigungsfluid als auch z.B. eine Waschbürste besser eindringt und damit den Reinigungseffekt erhöht aber auch die Reinigungszeiten sowie den Verbrauch von Reinigungsfluid reduziert. Die Oberflächenstruktur ist dabei nicht auf eine Hartchrombeschichtung eines Druckmaschinenzylinders beschränkt. Vielmehr kann die Hartchrombeschichtung mit der verfahrensgemäß hergestellten Oberflächenstruktur auch Bestandteil einer Platte, Folie, eines Aufzuges sein, welche auf einem Druckmaschinenzylinder lagefixiert ist. Ebenso kann die erfindungsgemäß hergestellte Oberflächenstruktur Bestandteil einer Walze einer Bedruckstoff verarbeitenden Maschine sein.

Die Erfindung soll an einem Ausführungsbeispiel näher erläutert werden. Das erfindungsgemäße Verfahren dient der Beschichtung eines Druckmaschinenzylinders, z.B. eines Gegendruckzylinders einer Offsetdruckmaschine. Der Druckmaschinenzylinder erhält in bekannter Weise in einem Chrombad eine Hartchrombeschichtung. Die Hartchrombeschichtung weist eine Schichtdicke von beispielsweise 200 µm auf. Anschließend wird auf eine vorgegebene Schichtdicke die Hartchrombeschichtung auf Maß- und Formgenauigkeit geschliffen. Die erfindungsgemäße Oberflächenstruktur wird nun in zwei Verfahrensschritten hergestellt. Dabei erfolgt die Herstellung der Oberflächenstruktur im vorliegenden Beispiel durch einen Werkstoffabtrag auf elektrochemischem Weg in einer Anlage, wie sie in der DE 4 031 860 C2 beschrieben ist . Dementsprechend erfolgt das Ätzen mittels 10 bis 20 %iger Natronlauge, in dem der Druckmaschinenzylinder als Anode geschaltet wird und die Ätzflüssigkeit aus einer in geringem Abstand zur Oberfläche des Druckmaschinenzylinders angeordneten Eisensiebhohlkatode zonenweise zugeführt wird. Dabei rotiert der Druckwerkszylinder um seine Achse.

In der ersten Verfahrensstufe wird eine Ätzmaske, die nach einem photochemischen oder einem drucktechnischen Verfahren erzeugt ist, aufgebracht. Alternativ eignet sich auch eine auf dem Druckzylinder angebrachte Kunststoffolie mit entsprechendem Lochmuster. Die Ätzmaske, beispielsweise eine belichtete Fotolackschicht, die anschließend entwickelt wird, besitzt ein Punktraster in Zufallsverteilung mit Rasterpunkten von 20 bis 150 µm Durchmesser und einen Mittenabstand der Rasterpunkte von 50 bis 200 µm. Danach wird die Hartchrombeschichtung elektrolytisch geätzt. Dies erfolgt in einer bereits beschriebenen Zonenätzanlage bei einer Stromdichte von ca. 300 A/dm² und einem Vorschub der Druckzylinderoberfläche von ca. 35 mm/min und einer Ätzintensität von 250 Amin/dm² dabei wird eine Ätztiefe von ca. 30 µm erreicht. Als Elektrolyt wird vorzugsweise eine Natronlauge (10 bis 20%ig) eingesetzt. Anschließend werden die Reste der Ätzmaske von der Hartchrombeschichtung entfernt.

Im Anschluß daran erfolgt in einer zweiten Verfahrensstufe ein nochmaliges elektrolytisches Ätzen der Oberflächenstruktur bei einer Stromdichte von 250 A/dm², einem Vorschub der Zylinderoberfläche von ca. 70 mm/min und einer Ätzintensität von 100 Amin/dm². Die in der ersten Verfahrensstufe hergestellte Oberflächenteilstruktur wird in der zweiten Verfahrensstufe in der ursprünglichen Strukturtiefe um ca. 20% reduziert. D.h. die in der ersten Verfahrensstufe mit der Ätzmaske in Form eines Punktrasters erzielten, etwa säulenförmigen Tragelemente aufweisende Oberflächenteilstruktur wird durch den Werkstoffabtrag (ätzen) in der zweiten Verfahrensstufe zu einer Oberflächenstruktur eines unregelmäßigen Netzwerkes von Spalten, Furchen und Aufwölbungen. Die als Tragflächen wirkenden Aufwölbungen besitzen eine Oberflächenrauhigkeit von etwa R_{z} µm. Das unregelmäßige Netzwerk von Spalten, Furchen und Aufwölbungen bildet eine spezielle Mikrorauhigkeit, die eine ausgewogene und gleichmäßig verteilte Farbannahme an der Oberflächenstruktur gewährleistet. Gleichzeitig spaltet die Oberflächenstruktur die Farbe überwiegend wieder an den Bedruckstoff zurück. Das Netzwerk von Spalten/Furchen verläuft auch über die Tragflächen der Aufwölbungen. Die Spalten, Furchen, Risse sind innerhalb der Hartchrombeschichtung so tief eingearbeitet, daß noch eine ausreichende, eine mögliche Korrosion verhindernde Hartchromschicht auf dem Druckmaschinenzylinder, dem Aufzug oder der Walze verbleibt. Damit wird ein mögliches Eindringen von Feuchtigkeit oder Reinigungsfluid durch die Spalten, Furchen, Risse verhindert.

Anstatt der elektrochemischen Verfahrensweise kann der Werkstoffabtrag auch auf mechanischem Weg durchgeführt werden. Dies ist wahlweise in der ersten als auch in der zweiten Verfahrensstufe möglich, jedoch muß dabei in einer der Verfahrensstufen der Werkstoffabtrag elektrochemisch erfolgen. Die elektrochemische Verfahrensweise ist zur Erzeugung des unregelmäßigen Netzwerkes von Spalten, Furchen und Aufwölbungen erforderlich, da sonst nicht die gewünschte Oberflächenrauhigkeit erzielt wird. Der Werkstoffabtrag kann beispielsweise mittels Strahlgut, z.B. mit einem harten Strahlgut, wie Korund, auf mechanischem Wege durchgeführt werden.

Alternativ dazu kann der Werkstoffabtrag ebenso auf thermischen Wege mittels z.B. einem LASER (Light Amplification by Stimulated Emission of Radiation) oder einem Elekronenstrahl erzeugt werden. Dies ist wiederum wahlweise in der ersten oder zweiten Verfahrensstufe möglich, wenn dabei in einer Verfahrensstufe der Werkstoffabtrag elektrochemisch erfolgt.

## Patentansprüche

1. Verfahren zur Herstellung einer Oberflächenstruktur auf einer galvanisch erzeugten Hartchrombeschichtung, vorzugsweise für auf Maß- und Formgenauigkeit geschliffene Chrombeschichtungen eines Druckmaschinenzylinders, eines Aufzuges oder einer Walze,
**dadurch gekennzeichnet**,
daß die Oberflächenstruktur in zwei Verfahrensstufen in Folge hergestellt wird, indem
- in einer ersten Verfahrensstufe aus der Hartchrombeschichtung eine Oberflächenteilstruktur als Punktraster in annähernd gleichmäßiger Zufallsverteilung durch einen ersten Werkstoffabtrag erzeugt wird und
- in einer zweiten Verfahrensstufe die endgültige Oberflächenstruktur durch einen zweiten, das Punktraster einschließenden Werkstoffabtrag erzeugt wird.

2. Verfahren nach Anspruch 1,
**dadurch gekennzeichnet**,
daß das die Oberflächenteilstruktur bildende Punktraster in einer Ebene der Hartchrombeschichtung liegt.

3. Verfahren nach Anspruch 1,
**dadurch gekennzeichnet**,
daß in mindestens einer Verfahrensstufe der Werkstoffabtrag elektrochemisch erzeugt wird.

4. Verfahren nach den Ansprüchen 1 und 3,
**dadurch gekennzeichnet**,
daß in der ersten Verfahrensstufe der Werkstoffabtrag unter Verwendung einer Maske mit Rasterpunkten thermisch erzeugt wird und in der zweiten Verfahrensstufe der Werkstoffabtrag elektrochemisch erzeugt wird, nachdem die Maske entfernt wurde.

5. Verfahren nach den Ansprüchen 1 und 3,
**dadurch gekennzeichnet**,
daß in der ersten Verfahrensstufe der Werkstoffabtrag unter Verwendung einer Maske mit Rasterpunkten elektrochemisch erzeugt wird und in der zweiten Verfahrensstufe der Werkstoffabtrag thermisch erzeugt wird, nachdem die Maske entfernt wurde.

6. Verfahren nach den Ansprüchen 1 und 3,
**dadurch gekennzeichnet**,
daß in der ersten Verfahrensstufe der Werkstoffabtrag unter Verwendung einer Maske mit Rasterpunkten mechanisch erzeugt wird und in der zweiten Verfahrensstufe der Werkstoffabtrag elektrochemisch erzeugt wird, nachdem die Maske entfernt wurde.

7. Verfahren nach den Ansprüchen 1 und 3,
**dadurch gekennzeichnet**,
daß in der ersten Verfahrensstufe der Werkstoffabtrag unter Verwendung einer Ätzmaske mit Rasterpunkten elektrochemisch erzeugt wird und in der zweiten Verfahrensstufe der Werkstoffabtrag durch einen nochmaligen Werkstoffabtrag elektrochemisch erzeugt wird, nachdem die Ätzmaske entfernt wurde.

8. Verfahren nach den Ansprüchen 1 und 3,
**dadurch gekennzeichnet**,
daß in der ersten Verfahrensstufe der Werkstoffabtrag unter Verwendung einer Ätzmaske mit Rasterpunkten elektrochemisch erzeugt wird und in der zweiten Verfahrensstufe der Werkstoffabtrag mechanisch erzeugt wird, nachdem die Ätzmaske entfernt wurde.

9. Verfahren nach Anspruch 1 und 3,
**dadurch gekennzeichnet**,
daß in der ersten Verfahrensstufe die Maske eine Ätzmaske mit einem Punktraster ist, die vorzugsweise nach einem photochemischen Verfahren auf die Hartchrombeschichtung aufgebracht wird, die Hartchrombeschichtung auf eine definierte Strukturtiefe elektrolytisch geätzt wird und anschließend die Ätzmaske von der Hartchrombeschichtung entfernt wird und in der zweiten Verfahrensstufe die in der ersten Verfahrensstufe erzielte Oberflächenteilstruktur nochmals elektrolytisch zur Erzeugung der endgültigen Oberflächenstruktur geätzt wird.

10. Verfahren nach Anspruch 5,
**dadurch gekennzeichnet**,
daß die Ätzmaske in der ersten Verfahrensstufe ein Punktraster in Zufallsverteilung mit Rasterpunkten mit einem Durchmesser von 20 bis 150 µm und einem Mittenabstand von 50 bis 200 µm aufweist und in einer anschließenden zweiten Verfahrensstufe die Hartchrombeschichtung nochmals elektrolytisch bei einer Stromdichte von 200 bis 600 A/dm², einer Ätzintensität von 50 bis 200 Amin/dm² mittels eines Elektrolyten, vorzugsweise 10 bis 20%iger Natronlauge, geätzt wird.

11. Verfahren nach den Ansprüchen 9 und 10,
**dadurch gekennzeichnet**,
daß die Oberfläche des Druckmaschinenzylinders mit einem Vorschub von 20 bis 100 mm/min geätzt wird.

12. Verfahren nach Anspruch 1,
**dadurch gekennzeichnet**,
daß die Hartchrombeschichtung mit einer Vielzahl von unwesentlich unterschiedlich hohen Aufwölbungen sowie mit einem unregelmäßigen Netzwerk von Spalten, Furchen und Aufwölbungen als Oberflächenstruktur mit einer Rauhigkeit von R_{z} 10 bis 100 µm versehen wird.

13. Verfahren nach Anspruch 1,
**dadurch gekennzeichnet**,
daß die Oberflächenstruktur in der Lage ist, Druckfarbe von einem Bedruckstoff aufzunehmen, die überwiegend an den Bedruckstoff zurückgespaltet wird.

14. Verfahren nach Anspruch 1,
**dadurch gekennzeichnet**,
daß die Oberflächenstruktur Bestandteil einer Platte, Folie, eines Aufzuges oder dgl. ist, welche auf einem Druckmaschinenzylinder verwendet wird.

15. Verfahren nach Anspruch 1,
**dadurch gekennzeichnet**,
daß die Oberflächenstruktur aufeiner einen Bedruckstoff führenden Walze verwendet wird.

## Claims

1. Process for manufacturing a surface structure on a galvanically generated hard chrome coating, preferably for chrome layers of a printing press cylinder ground to dimensional and shape accuracy a cover or a roller, characterised in that the surface structure is manufactured in two process steps in sequence in which
- in a first process step a partial surface structure is generated from the hard chrome layer as a point raster in substantially even random distribution by means of a first removal of material and
- in a second process step, the final surface structure is generated by a second removal of material including the point raster.

2. Process according to Claim 1, characterized in that the point raster forming the partial surface Structure lies in a plane of the hard chromium coating.

3. Process according to Claim 1, characterized in that in at least one process step, the removal of material is generated electrochemically.

4. Process according to Claims 1 and 3, characterised in that in the first process step, the removal of material is thermally generated using a mask with raster points and, in the second process step, the removal of material is generated electrochemically, following which the mask is removed.

5. Process according to Claims 1 and 3, characterized in that in the first process step, the removal of material is generated using a mask with raster points electrochemically and, in the second process step, the removal of material is generated thermally following which the mask is removed.

6. Process according to Claims 1 and 3, characterized in that in the first process step, the removal of material is mechanically generated using a mask with raster points and, in the second process step, the removal of material is generated electrochemically following which the mask is removed.

7. Process according to Claims 1 and 3, characterised in that in the first process step, the removal of material is generated electrochemically using an etching mask with raster points and, in the second process step, the removal of material is generated by yet a further removal of material electrochemically, following which the etching mask is removed.

8. Process according to Claims 1 and 3, characterized in that in the first process step, the removal of material is generated electrochemically using an etching mask with raster points and, in the second process step, the removal of material is generated mechanically after the etching mask is removed.

9. Process according to Claims 1 and 3, characterized in that in the first process step, the mask is an etching mask with a point raster which is preferably applied according to a photochemical process on to the hard chrome coating, the hard chrome coating is electrolytically etched to a defined structural depth and then the etching mask is removed from the hard chrome coating and in the second process step, the partial surface structure achieved in the first process step is yet again electrolytically etched to generate the final surface structure.

10. Process according to Claim 5, characterised in that the etching mask in the first process step has a point raster with random distribution of raster points with a diameter of 20 to 150 µm and an average distance of 50 to 200 µm and in a subsequent second process step, the hard chrome layer is again electrolytically etched at a current density of 200 to 600 A/dm², an etching intensity of 50 to 200 Amin/dm² by means of an electrolyte, preferably 10 to 20% caustic soda.

11. Process according to Claims 9 and 10, characterized in that the surface of the printing press cylinder is etched with a feed of 20 to 100 mm/min.

12. Process according to Claim 1, characterized in that the hard chrome coating is provided with a plurality of elevations which do not differ essentially in height as well as with an irregular network of cracks, furrows and elevations as a surface structure with a roughness of R_{z} 10 to 100 µm.

13. Process according to Claim 1, characterised in that the surface structure is in a position whereby printing ink can be taken up from a printed material which predominantly is split back on to the printed material.

14. Process according to Claim 1, characterized in that the surface structure is a component of a plate, foil, a cover or the like which is used on a printing press cylinder.

15. Process according to Claim 1, characterized in that the surface structure is used on a roller feeding material to be printed.

## Revendications

1. Procédé destiné à la réalisation d'une structure de surface sur un revêtement en chrome dur engendré par galvanisation, de préférence sur des revêtements en chrome rectifiés à des dimensions et formes précises, d'un cylindre de machine d'impression, d'un revêtement ou d'un rouleau,
caractérisé en ce que
la structure de surface est réalisée en deux phases de procédé successives, par le fait que
- dans une première phase de procédé, une structure partielle de surface est réalisée par un premier enlèvement de matériau dans le revêtement en chrome dur en tant que trame de points à répartition aléatoire approximativement homogène, et que
- la structure de surface définitive est réalisée dans une deuxième phase du procédé par un deuxième enlèvement de matériau incluant la trame de points.

2. Procédé selon la revendication 1,
caractérisé en ce que
la trame de points formant la structure de surface est située dans un plan du revêtement en chrome dur.

3. Procédé selon la revendication 1,
caractérisé en ce que
dans l'une au moins des phases du procédé, l'enlèvement de matériau est effectué par voie électrochimique.

4. Procédé selon les revendications 1 et 3,
caractérisé en ce que
dans la première phase du procédé, l'enlèvement de matériau est effectué par voie thermique avec utilisation d'un masque comportant des points de trame, et en ce que dans la deuxième phase du procédé, l'enlèvement de matériau est effectué par voie électrochimique après que le masque a été retire.

5. Procédé selon les revendications 1 et 3,
caractérisé en ce que
dans la première phase du procédé, l'enlèvement de matériau est effectué par voie électrochimique avec utilisation d'un masque comportant des points de trame, et en ce que dans la deuxième, phase du procédé, l'enlèvement de matériau est effectué par voie thermique après que le masque a été retiré.

6. Procédé selon les revendications 1 et 3,
caractérisé en ce que
dans la première phase du procédé, l'enlèvement de matériau est effectué par voie mécanique avec utilisation d'un masque comportant des points de trame, et en ce que dans la deuxième phase du procédé, l'enlèvement de matériau est effectué par voie électrochimique après que le masque a été retire.

7. Procédé selon les revendications 1 et 3,
caractérisé en ce que
dans la première phase du procédé, l'enlèvement de matériau est effectué par voie électrochimique avec utilisation d'un masque de décapage comportant des points de trame, et en ce que dans la deuxième phase du procédé, l'enlèvement de matériau est effectué par voie électrochimique par un nouvel enlèvement de matériau après que le masque de décapage a été retiré.

8. Procédé selon les revendications 1 et 3,
caractérisé en ce que
dans la première phase du procédé, l'enlèvement de matériau est effectué par voie électrochimique avec utilisation d'un masque de décapage comportant des points de trame, et en ce que dans la deuxième phase du procédé, l'enlèvement de matériau est effectué par voie mécanique après que le masque a été retiré.

9. Procédé selon les revendications 1 et 3,
caractérisé en ce que
dans la première phase du procédé, le masque est un masque de décapage avec une trame de points, qui est de préférence appliqué sur le revêtement en chrome dur selon un procédé photochimique, en ce que le revêtement en chrome dur est décapé par voie électrolytique à une profondeur de structure définie, en ce que le masque de décapage est ensuite retiré du revêtement en chrome dur, et en ce que dans la deuxième phase du procédé, la structure partielle de surface obtenue dans la première phase du procédé est à nouveau décapée par voie électrolytique pour engendrer la structure de surface définitive.

10. Procédé selon la revendication 5,
caractérisé en ce que
dans la première phase du procédé, le masque de décapage comporte une trame de points à répartition aléatoire avec des points de trame d'un diamètre de 20 à 150 µm et un écartement de centre à centre de 50 à 200 µm, et en ce que dans une deuxième phase de procédé suivante, le revêtement en chrome dur est à nouveau décapé par voie électrolytique au moyen d'un électrolyte, de préférence une lessive de. 10 à 20 % de soude caustique, à une densité de courant de 200 à 600 A/dm², une intensité de décapage de 50 à 200 Amin/dm².

11. Procédé selon les revendications 9 et 10,
caractérisé en ce que
la surface du cylindre de la machine d'impression est décapée à une avance de 20 à 100 mm/min.

12. Procédé selon la revendication 1,
caractérisé en ce que,
en tant que structure de surface d'une rugosité R_{z} de 10 à 100 µm, le revêtement en chrome dur est pourvu d'une pluralité d'incurvations de faible différence de hauteur, ainsi que d'un réseau irrégulier de fentes, de sillons et d'incurvations.

13. Procédé selon la revendication 1,
caractérisé en ce que
la structure de surface est en mesure d'absorber de l'encre d'impression d'une matière d'impression, qui est en majeure partie rétrocédée à la matière d'impression.

14. Procédé selon la revendication 1,
caractérisé en ce que
la structure de surface fait partie intégrante d'une plaque, d'un film, d'un revêtement ou similaire, qui est utilisé sur un cylindre de machine d'impression.

15. Procédé selon la revendication 1,
caractérisé en ce que
la structure de surface est utilisée sur un rouleau de guidage de matière d'impression.
